# EUROPÄISCHE PATENTSCHRIFT

(11) **EP 1 985 722 B1**
(45) Veröffentlichungstag und Bekanntmachung des Hinweises auf die Patenterteilung: **26.10.2011**
(21) Anmeldenummer: 08004327.6
(22) Anmeldetag: 08.03.2008
(51) Int. Cl.: C23C 4/06, C23C 4/18

(54) **Plasmaspritzverfahren zur Beschichtung von Überhitzerrohren**
Plasma spray method for coating excess heat tubes
Procédé de pulvérisation au plasma destiné au revêtement de tuyau de surchauffe

(30) Priorität: 27.04.2007 DE 102007020420
(43) Veröffentlichungstag der Anmeldung: 29.10.2008
(73) Patentinhaber: Häuser&Co. GmbH, 47137 Duisburg (DE)
(72) Erfinder: Häuser, Bodo, 44799 Bochum (DE); Häuser, Hendrik, 44799 Bochum (DE)
(74) Vertreter: Wettlaufer, Frank

(56) Entgegenhaltungen:
- EP-A- 0 223 135
- EP-A- 0 224 724
- WO-A-2006/099869
- US-A- 3 642 519
- US-A- 4 192 672

## Beschreibung

Die Erfindung betrifft ein thermisches Spritzverfahren zum Herstellen einer Schutzschicht auf mit heißen Gasen, insbesondere Rauchgasen beaufschlagten metallischen Wänden vorzugsweise von Kesselrohren, bei dem ein Pulver auf die zuvor behandelten metallischen Wände zur Bildung der Schutzschicht aufgetragen wird.

In Kraftwerken, insbesondere in Müllverbrennungsanlagen bzw. deren Überhitzerkesseln herrscht eine sehr aggressive, korrosive Umgebung aufgrund der sehr spezifischen Zusammensetzung des Brennstoffs (Abfall). Die Wände der Kessel, aber auch Rohrbündel bzw. Überhitzerrohrbündel müssen daher insbesondere gegen Varianten der Hochtemperaturkorrosion geschützt werden. Aus einer Vielzahl von Schutzmaßnahmen gegen Hochtemperaturkorrosion und Verschleiß ist zum Beispiel das thermische Spritzen, beispielsweise als Flammspritzen oder auch als Plasmaspritzverfahren bekannt

Mittels des Flammspritzens werden Pulver als Beschichtungswerkstoff auf die zu beschichtenden Werkstoffe, z.B. Stahlwerkstoffe aufgebracht. Hierzu wird das zu beschichtende Werkstück zunächst gereinigt und anschließend mit Korund oder dergleichen gestrahlt. Eine Vorwärmung des Grundwerkstoffs auf eine Temperatur von 150°C bis 250°C vor dem Strahlen ist oft notwendig, wobei die genannte Vorwärmtemperatur insbesondere bei dem Flammspritzen mit selbstfließenden Pulvern empfohlen wird. Die Beschichtungswerkstoffe weisen einen Schmelzpunkt unterhalb der Schmelztemperatur des zu beschichtenden Werkstoffs auf, und werden nach dem Aufspritzen in den Grundwerkstoff eingeschmolzen. Die Schutzschicht weist vor dem Einschmelzen eine relativ große Schichtdicke von bis zu 2 mm bei relativ hoher Porosität von 15 bis 20 % auf. Diese Faktoren bedingen das Einschmelzen. Das Einschmelzen wird üblicherweise mit einer harten Acetylen-Sauerstoffflamme durchgeführt, so dass die Schutzschicht auf eine Temperatur (wie z.B. in EP 0 223 135) von bis zu 1200°C erwärmt wird. Durch dieses Einschmelzen nimmt die Schichtdicke um ca. 20 Volumenprozent ab, wobei sich nachteiliger Weise eine Diffusionsschicht bildet, d.h. Elemente der Schutzschicht diffundieren aufgrund der Wärmebelastung in den Grundwerkstoff. Somit wird ein diffusiver Verbund der Schutzschicht mit dem Grundwerkstoff erreicht. Insbesondere bei Warmfesten Stählen wie z.B. aus dem Werkstoff 15Mo3, 13CrMo45 oder 10CrMo910 führt der hohe Wärmeeintrag zu einer nachteiligen Gefügeänderung.

Bekannt sind aber auch Plasmaspritzverfahren zur Herstellung der Schutzschicht, wie beispielsweise in der DE 42 20 063 C1 offenbart. Das in der DE 42 20 063 C1 offenbarte Verfahren hat sich in der Praxis dahingehend bewährt als der Verzug von Werkstücken und rißbildende Spannungen im Grundwerkstoff vermieden werden.

Der Erfindung liegt die Aufgabe zugrunde, ein thermisches Spritzverfahren der Eingangs genannten Art mit einfachen Mittel so zu verbessern, dass bei geringerer Wärmeeinbringung in den Grundwerkstoff eine geschlossene, in sich eingeschmolzene Schutzschicht ohne diffusiven Verbund mit dem Grundwerkstoff erreicht wird.

Erfindungsgemäß wird die Aufgabe durch ein Plasmaspritzverfahren gemäß Anspruch 1 gelöst, bei dem als Pulver eine selbstfließende Metalllegierung mir grober Körnung auf die metallischen Wände gespritzt wird, wobei die Schutzschicht nach dem Aufspritzen angeschmolzen wird.

Der Erfindung liegt die Erkenntnis zugrunde, dass die Temperatur des Grundwerkstoffs bei dem Plasmaspritzverfahren grundsätzlich nur gering erhöht wird, da der Plasmastrahl selbst den Grundwerkstoff gar nicht erreicht. Die Erfindung geht aber weiter, indem ein grobkörniges Pulver als Beschichtungswerkstoff bzw. Zusatzwerkstoff in dem erfindungsgemäßen Plasmaspritzverfahren eingesetzt wird, wobei anstelle des thermisch hochbelastenden Einschmelzens lediglich ein Anschmelzen der Schutzschicht bei wesentlich geringeren Temperaturen durchgeführt wird und damit erheblich geringere thermische Belastungen in den Grundwerkstoff eingeleitet werden.

In bevorzugter Ausführung weist das Pulver bzw. die selbstfließenden Metalllegierung eine Körnung von 90 bis 180 µm auf, wobei die Schutzschicht nach dem Aufspritzen eine Schichtdicke von 0,2 bis 1 mm vorzugsweise 0,3 bis 0,6 mm hat. Die Porosität der Schutzschicht beträgt vor dem Anschmelzen 0,5 bis 3%.

In günstiger Ausgestaltung wird als Pulver eine selbstfließende Metalllegierung verwendet, welche zumindest folgende Bestandteile hat: 77,35 Gew.-% Ni; 11,5 Gew.-% Cr; 0,65 Gew.-% C; 2,5 Gew.-% B; 3,75 Gew.-% Si; 4,25 Gew.-% Fe.

Die Schutzschicht weist nach dem Anschmelzen eine Härte von 48 bis 52 HRC auf.

In bevorzugter Ausführung wird die selbstfließende Metalllegierung mit einem Plasmaspritzverfahren mit zumindest den folgenden Parametern aufgespritzt:
Als Gas wird vorzugsweise Argon verwendet
Der Gasdruck beträgt vorzugsweise 6,2 bar
Die Spannung beträgt vorzugsweise 38 bis 50V
Als Trägergas wird bevorzugt Argon verwendet
Der Trägergasdruck beträgt vorzugsweise 4,0 bar
Die Förderrate beträgt vorzugsweise 1,35kg/h
Der Spritzabstand beträgt vorzugsweise 100 bis 150 mm
Der Spritzwinkel beträgt vorzugsweise 90°
Die Werkstückbewegung ist insbesondere bei Rohren rotierend
Der Vorschub der Plasmapistole beträgt vorzugsweise 0,5m/min

Vor dem Aufspritzen des Pulvers wird das Werkstück, vorzugsweise ein Rohr mit Elektroschmelzkorund oder dergleichen gestrahlt. In zweckmäßiger Ausführung wird das Pulver bzw. die selbstfließende Metalllegierung vor dem Spritzprozess auf ca. 25°C erwärmt.

Das Anschmelzen der Schutzschicht nach dem Aufspritzen wird in zweckmäßiger Ausführung mit einer neutralen Flamme (Acetylen/Sauerstoff) durchgeführt, wobei die Schutzschicht im Vergleich zum Einschmelzen auf eine wesentlich geringere Temperatur von ca. 800°C aufgewärmt wird, wodurch vorteilhaft ein diffusiver Verbund der Schutzschicht zum Grundwerkstoff vermieden ist. Damit sind aber auch Gefügeänderungen des Grundwerkstoffs vermieden, weswegen sich das erfindungsgemäße Plasmaspritzverfahren auch bei kritischen Werkstoffen wie z.B. 15Mo3, 10CrMo910 oder 13CrMo45 anwenden lässt. Die angeschmolzene Schutzschicht kühlt sehr schnell ab, was auch die Bildung einer geschlossenen, harten Hülle (Schutzschicht) positiv beeinflusst. Bevorzugt kann das Werkstück bzw. das beschichtete Rohr an Luft abkühlen.

Das erfindungsgemäße Plasmaspritzverfahren eignet sich insbesondere zur Anwendung an Überhitzerrohren in Müllverbrennungsanlagen, ohne die Anwendung hierauf zu beschränken. Insbesondere in Müllverbrennungsanlagen hat es sich gezeigt, dass reine Spritzschichten als Schutzschichten zwar dem normalen Betrieb gerecht werden; ein erforderlicher Reinigungsprozess (Strahlprozess) führt jedoch häufig zu einer Schädigung, die letztlich den Ausfall der Schutzschicht herbeiführt. Mittels des erfindungsgemäßen Plasmaspritzverfahrens jedoch wird eine kompakte, gasdichte, fest mit dem Grundwerkstoff verbundene Schutzschicht erzeugt, die auch einem Strahlprozess widersteht, da die Diffusionsschicht bzw. eine Gefügeänderung des Grundwerkstoffs vermieden ist.

Insgesamt beinhaltet das erfindungsgemäße Plasmaspritzverfahren gegenüber den bisher bekannten Verfahren folgende Vorteile:
Es wird eine homogene Schichtstruktur erzeugt;
Gegenüber konventionellen Spritzschichten wird eine doppelte Schichtdicke erreicht
Es wird eine feste, geschlossene und gasdichte Schicht erzeugt;
Keine ausgeprägte Diffusionszone, wobei die Rißgefahr vermieden ist;
Problemzonen wie Rohrbögen und angeschweißte Halterungen sind riss- und verzugsfrei herzustellen;
Der Reinigungsprozess an Überhitzerbündeln mit beschichteten Rohren ist problemlos möglich;

Bei Biege- und Zugversuchen hat es sich gezeigt, dass die erfindungsgemäß hergestellte Beschichtung zieharmonikaartig abplatzt. Schliffbilder zeigten nach dem Auftragen der Schutzschicht und dem anschließenden Anschmelzen, dass keine Werkstofftrennungen bzw. Gefügeänderungen im Grundwerkstoff vorhanden waren.

## Patentansprüche

1. Thermisches Spritzverfahren zum Herstellen einer Schutzschicht im Plasmaspritzverfahren auf mit heißen Rauchgasen beaufschlagten metallischen Wänden, bei dem als Pulver eine selbstfließende Metalllegierung auf die metallischen Wände aufgetragen wird, **dadurch gekennzeichnet, dass** die selbstfließende Metalllegierung eine Körnung von 90 bis 180 µm aufweist, wobei die Schutzschicht nach dem Aufspritzen mit einer neutralen Flamme nur angeschmolzen wird, wobei die Schutzschicht nur auf eine solche Temperatur aufgewärmt wird, dass ein diffusiver Verbund der Schutzschicht zum Grundwerkstoff vermieden ist, wobei die selbstfließende Metalllegierung als Hauptbestandteil Nickel aufweist.

2. Thermisches Spritzverfahren nach Anspruch 1, **dadurch gekennzeichnet, dass** die Schutzschicht nach dem Aufspritzen eine Schichtdicke von 0,2 bis 1 mm aufweist.

3. Thermisches Spritzverfahren nach Anspruch 1 oder 2, **dadurch gekennzeichnet, dass** die Schutzschicht nach dem Aufspritzen eine Schichtdicke von 0,3 bis 0,6 mm aufweist.

4. Thermisches Spritzverfahren nach einem der vorhergehenden Ansprüche, **dadurch gekennzeichnet, dass** die Schutzschicht vor dem Anschmelzen eine Porosität von 0,5 bis 3 % aufweist.

5. Thermisches Spritzverfahren nach einem der vorhergehenden Ansprüche, **dadurch gekennzeichnet, dass** als Pulver eine selbstfließende Metalllegierung mit zumindest folgenden Bestandteilen: 77,35Gew.-% Ni; 11,5 Gew.-% Cr; 0,65 Gew.-% C; 2,5 Gew.-% B; 3,75 Gew.-% Si; 4,25 Gew.-% Fe verwendet wird.

6. Thermisches Spritzverfahren nach einem der vorhergehenden Ansprüche, **dadurch gekennzeichnet, dass** die Schutzschicht nach dem Anschmelzen eine Härte von 48 bis 52 HRC aufweist.

7. Thermisches Spritzverfahren nach einem der vorhergehenden Ansprüche, **dadurch gekennzeichnet, dass** das Pulver vor dem Aufspritzen auf eine Temperatur von ca. 25°C erwärmt wird.

8. Thermisches Spritzverfahren nach einem der vorhergehenden Ansprüche, **dadurch gekennzeichnet, dass** die Schutzschicht auf mit heißen Rauchgasen beaufschlagten metallischen Wänden von Kesselrohren im Plasmaspritzverfahren aufgespritzt wird.

9. Verwendung eines Pulvers aus einer selbstfließenden Metalllegierung aufweisend eine Körnung von 90 bis 180 µm für ein thermisches Spritzverfahren zur Herstellung einer Schutzschicht auf mit heißen Rauchgasen beaufschlagten metallischen Wänden, nach einem der vorhergehenden Ansprüche, wobei die Schutzschicht nach dem Aufspritzen im Plasmaspritzverfahren mit einer neutralen Flamme nur angeschmolzen wird, wobei die Schutzschicht nur auf eine solche Temperatur aufgewärmt wird, dass ein diffusiver Verbund der Schutzschicht zum Grundwerkstoff vermieden ist, wobei die selbstfließende Metalllegierung als Hauptbestandteil Nickel aufweist.

## Claims

1. Thermal spraying method for producing a protective layer on metallic walls subjected to hot flue gases in a plasma spraying method, in which method a self-flowing metal alloy is applied as powder to the metallic walls, **characterized in that** the self-flowing metal alloy has a grain size of 90 to 180 µm, wherein the protective layer is only partially melted with a neutral flame after it has been sprayed on, wherein the protective layer is only heated to such a temperature that a diffusive bond between the protective layer and the base material is avoided, wherein the self-flowing metal alloy contains nickel as the main constituent.

2. Thermal spraying method according to Claim 1, **characterized in that** the layer thickness of the protective layer after it has been sprayed on is 0.2 to 1 mm.

3. Thermal spraying method according to Claim 1 or 2, **characterized in that** the layer thickness of the protective layer after it has been sprayed on is 0.3 to 0.6 mm.

4. Thermal spraying method according to one of the preceding claims, **characterized in that** the porosity of the protective layer before it is partially melted is 0.5 to 3%.

5. Thermal spraying method according to one of the preceding claims, **characterized in that** the powder used is a self-flowing metal alloy containing at least the following constituents: 77.35% by weight Ni; 11.5% by weight Cr; 0.65% by weight C; 2.5% by weight B; 3.75% by weight Si; 4.25% by weight Fe.

6. Thermal spraying method according to one of the preceding claims, **characterized in that** the hardness of the protective layer after it has been partially melted is 48 to 52 HRC.

7. Thermal spraying method according to one of the preceding claims, **characterized in that** the powder is heated to a temperature of approximately 25°C before it is sprayed on.

8. Thermal spraying method according to one of the preceding claims, **characterized in that** a plasma spraying method is used to spray the protective layer onto metallic walls of boiler tubes which are subjected to hot flue gases.

9. Use of a powder made of a self-flowing metal alloy having a grain size of 90 to 180 µm for a thermal spraying method for producing a protective layer on metallic walls subjected to hot flue gases, according to one of the preceding claims, wherein the protective layer is only partially melted with a neutral flame after it has been sprayed on in a plasma spraying method, wherein the protective layer is only heated to such a temperature that a diffusive bond between the protective layer and the base material is avoided, wherein the self-flowing metal alloy contains nickel as the main constituent.

## Revendications

1. Procédé de pulvérisation à chaud pour la production d'une couche de protection par le procédé de pulvérisation au plasma sur des parois métalliques exposées à des gaz de fumées chauds, dans lequel on dépose comme poudre un alliage métallique à écoulement naturel sur les parois métalliques, **caractérisé en ce que** l'alliage métallique à écoulement naturel présente une granulométrie de 90 à 180 µm, dans lequel on amorce uniquement la fusion de la couche de protection après la pulvérisation au moyen d'une flamme neutre, dans lequel on ne chauffe la couche de protection que jusqu'à une température telle qu'une liaison par diffusion de la couche de protection avec le matériau de base soit évitée, dans lequel l'alliage métallique à écoulement naturel présente du nickel comme constituant principal.

2. Procédé de pulvérisation à chaud selon la revendication 1, **caractérisé en ce que** la couche de protection présente après la pulvérisation une épaisseur de couche de 0,2 à 1 mm.

3. Procédé de pulvérisation à chaud selon la revendication 1 ou 2, **caractérisé en ce que** la couche de protection présente après la pulvérisation une épaisseur de couche de 0,3 à 0,6 mm.

4. Procédé de pulvérisation à chaud selon l'une quelconque des revendications précédentes, **caractérisé en ce que** la couche de protection présente avant le début de fusion une porosité de 0,5 à 3 %.

5. Procédé de pulvérisation à chaud selon l'une quelconque des revendications précédentes, **caractérisé en ce que** l'on utilise comme poudre un alliage métallique à écoulement naturel présentant au moins les constituants suivants: 77,35 % en poids Ni; 11,5 % en poids Cr; 0,65 % en poids C; 2,5 % en poids B; 3,75 % en poids Si; 4,25 % en poids Fe.

6. Procédé de pulvérisation à chaud selon l'une quelconque des revendications précédentes, **caractérisé en ce que** la couche de protection présente après le début de fusion une dureté de 48 à 52 HRC.

7. Procédé de pulvérisation à chaud selon l'une quelconque des revendications précédentes, **caractérisé en ce que** l'on chauffe la poudre avant la pulvérisation à une température d'environ 25°C.

8. Procédé de pulvérisation à chaud selon l'une quelconque des revendications précédentes, **caractérisé en ce que** l'on pulvérise la couche de protection sur des parois métalliques de tubes de chaudières exposés à des gaz de fumées chauds par le procédé de pulvérisation au plasma.

9. Utilisation d'une poudre en un alliage métallique à écoulement naturel présentant une granulométrie de 90 à 180 µm pour un procédé de pulvérisation à chaud pour la production d'une couche de protection sur des parois métalliques exposées à des gaz de fumées chauds, selon l'une quelconque des revendications précédentes, dans laquelle la couche de protection n'est que légèrement fondue avec une flamme neutre après la pulvérisation par le procédé de pulvérisation au plasma, dans laquelle la couche de protection n'est chauffée qu'à une température telle qu'une liaison par diffusion de la couche de protection avec le matériau de base soit évitée, et dans laquelle l'alliage métallique à écoulement naturel présente du nickel comme constituant principal.
